# EUROPÄISCHE PATENTSCHRIFT

(11) **EP 3 797 622 B1**
(45) Veröffentlichungstag und Bekanntmachung des Hinweises auf die Patenterteilung: **06.09.2023**
(21) Anmeldenummer: 19199870.7
(22) Anmeldetag: 26.09.2019
(51) Int. Cl.: A41D 31/06, A41D 31/08, A41D 31/14, D03D 1/00

(54) **KLEIDUNGSSTÜCK FÜR DEN EINSATZ BEI HOHEN TEMPERATUREN**
GARMENT FOR USE AT HIGH TEMPERATURES
VÊTEMENT DESTINÉ À ÊTRE UTILISÉ À DES TEMPÉRATURES ÉLEVÉES

(43) Veröffentlichungstag der Anmeldung: 31.03.2021
(73) Patentinhaber: IBENA Textilwerke GmbH, 46395 Bocholt (DE)
(72) Erfinder: Smeulders, Britta, 7131 WD Lichtenvoorde (NL)
(74) Vertreter: Hoffmann Eitle

(56) Entgegenhaltungen:
- DE-A1-102011 054 490
- DE-U1- 29 901 662
- US-A- 4 994 317

## Beschreibung

### TECHNISCHES GEBIET

Die Erfindung betrifft ein Kleidungsstück für den Einsatz bei hohen Temperaturen, wie zum Beispiel einen Feuerwehr-Einsatzanzug, eine Jacke oder Hose davon.

Bei derartigen Kleidungsstücken besteht eine wesentliche Anforderung darin, das Außengewebe ausreichend hitzebeständig auszuführen. Zu diesem Zweck werden derartige Außengewebe mit einem hohen Anteil von PBI und/oder Para-Aramid ausgeführt. Derartige Außengewebe sind jedoch nur in Maßen scheuerbeständig, und insbesondere liegt die Scheuerbeständigkeit deutlich unter derjenigen von Außengeweben aus Meta-Aramidfasern.

### STAND DER TECHNIK

Vor diesem Hintergrund sind als Vorbenutzungsgegenstände Kleidungsstücke bekannt, die an exponierten Stellen, wie zum Beispiel den Knien und den Ellenbogen, ein Verstärkungsgewebe aufweisen. Diese Verstärkungsgewebe bestehen entweder aus dem Material des Außengewebes oder aus 100 % Para-Aramid, das einseitig mit einer scheuerbeständigen Beschichtung versehen ist. Derartige Beschichtungen sind häufig vollflächige, flammenhemmende Silikon-Karbon-Beschichtungen oder Compound-Beschichtungen mit Keramik. Die Verstärkungsgewebe sorgen ferner für eine Polsterung. Sie haben jedoch den Nachteil, dass die Atmungsaktivität des Gewebes stark sinkt, so dass es ebenfalls Vorbenutzungsgegenstände gibt, bei denen die stellenweise aufgebrachten Verstärkungsgewebe nicht vollflächig, sondern nur partiell beschichtet sind. Derartige Kleidungsstücke sind jedoch nur stellenweise mit der gewünschten Scheuerbeständigkeit versehen und darüber hinaus aufgrund der getrennt aufgebrachten Verstärkungsgewebe vergleichsweise kostenintensiv herzustellen.

Aus der DE 10 2011 054 490 A1, welche den Oberbegriff des Anspruchs 1 offenbart, geht ein Bekleidungsstück hervor, bei dem Partialflächen mit Lücken dazwischen keramisch beschichtet sind. Eine ähnliche Lehre wird in der US 4 994 317 A gegeben.

### DARSTELLUNG DER ERFINDUNG

Vor diesem Hintergrund liegt der Erfindung die Aufgabe zugrunde, bei einem derartigen Kleidungsstück einen Ausgleich zwischen Scheuerbeständigkeit und Atmungsaktivität zu schaffen.

Die Lösung dieser Aufgabe erfolgt durch das in Anspruch 1 beschriebene Kleidungsstück, das sich dadurch auszeichnet, dass es ein Außengewebe aus hitzebeständigem Material aufweist, dass flächig mit einer Keramikbeschichtung versehen ist, die das Gewebe zu 20 bis 40 % und insbesondere zu etwa 35 %bedeckt, wobei die das Gewebe teilweise bedeckende Beschichtung mit 20 bis 30 g/m² aufgebracht ist. Mit anderen Worten sind nicht einzelne Stellen des Kleidungsstücks beschichtet, sondern das Außengewebe, das das Kleidungsstück bildet, insgesamt und weitgehend gleichmäßig. Dadurch entfällt die Notwendigkeit, einzelne Stellen bei erhöhtem Herstellungsaufwand mit der notwendigen Scheuerbeständigkeit infolge von separat aufgebrachten, beschichteten Verstärkungsgeweben zu versehen. Sofern derartige Verstärkungsgewebe weiterhin zur Polsterung genutzt werden sollen, können sie im Hinblick auf ihre Eigenschaften zu diesem Einsatzzweck angepasst werden und müssen nicht mehr beschichtet werden. Es hat sich nämlich herausgestellt, dass die beschriebene Keramikbeschichtung, auch wenn sie das Gewebe lediglich zu 20 bis 40 %, aber gleichmäßig bedeckt, für eine deutlich erhöhte Scheuerbeständigkeit sorgt.

Gleichzeitig ist die Atmungsaktivität nicht übermäßig beeinträchtigt, und das Kleidungsstück weist weiterhin eine "textile" Haptik auf und fühlt sich nicht "starr" oder dergleichen an. Im Unterschied zu den bekannten, stellenweise mit Verstärkungsgewebe versehenen Kleidungsstücken, wird unter dem Außengewebe im Rahmen der vorliegenden Erfindung das gesamte, das Kleidungsstück bildende Außengewebe verstanden. Bezogen auf dessen Fläche ist es zu 20 bis 40 und insbesondere zu etwa 35 %beschichtet. Die Keramikbeschichtung kann als Dispersion und/oder mittels eines Druckverfahrens aufgebracht werden.

Mit diesen Werten können, wie erste Untersuchungen zeigen, eine deutlich verbesserte Scheuerbeständigkeit und eine gute Atmungsaktivität kombiniert werden. Für die Menge, mit der die partielle Beschichtung, d. h. die das Gewebe gleichmäßig, aber nicht vollflächig bedeckende Beschichtung, aufgebracht ist, haben sich 20 bis 30 g/m² als günstig erwiesen. Insbesondere bei einer Kombination mit einer Flächendeckung von 20 bis 40 % kann ein niedriger Wasserdampfdurchgangswiderstand und eine verbesserte Scheuerbeständigkeit mit einem angenehmen textilen "Griff" des Gewebes kombiniert werden.

Im Hinblick auf die Keramikbeschichtung wird bevorzugt, dass diese eines oder mehrere der folgenden Bestandteile aufweist: Eine gemahlene Keramik, insbesondere mit Silizium, Polyurethan, Acrylat, insbesondere ein Polyacrylsäurederivat, modifiziertes Polyisocyanat, Phosphor für den Flammschutz und/oder Pigmente für die erwünschte Farbgebung. Die Farbe der Pigmente kann insbesondere auf die Farbe des Außengewebes abgestimmt sein, um die Keramikbeschichtung optisch nicht unnötig zu betonen. Das Polyurethan und das Acrylat können ein Compound oder eine Matrix bilden, das/die die Keramikpartikel aufnimmt. Ferner kann die Matrix vernetzt sein.

Die gute Atmungsaktivität des erfindungsgemäßen Kleidungsstücks kommt dadurch zum Ausdruck, dass der Wasserdampfdurchgangswiderstand gemäß nach DIN 31092 maximal 10 m² Pa/W beträgt. Wenngleich gewebte einlagige Textilien deutlich unter diesem Wert liegen, ist der angegebene Wert immer noch akzeptabel und führt zu einem angenehmen Tragegefühl im Rahmen des erfindungsgemäßen Einsatzes bei hohen Temperaturen, beispielsweise als Feuerwehrhose oder - jacke.

Alternativ kann die gute Atmungsaktivität des erfindungsgemäßen Gewebes durch einen Wasserdampfdurchgangswiderstand Ret nach DIN EN ISO 11092:2014 von maximal 6 m²Pa/W, insbesondere maximal 5,55 m²Pa/W beschrieben werden.

Die verbesserte Scheuerbeständigkeit äußert sich in einer Scheuerbeständigkeit nach DIN EN ISO 12947-2:2015 von mindestens 18.000 Touren insbesondere mindestens 20.000 Touren.

Die verbesserte Scheuerbeständigkeit des erfindungsgemäßen Kleidungsstücks kommt dadurch zum Ausdruck, dass die Erhöhung der Scheuerbeständigkeit, beispielsweise gemessen nach EN ISO 12947-2 zumindest 40 %, bevorzugt zumindest 50 % über derjenigen des gleichen, jedoch unbeschichteten Gewebes liegt.

Eine besonders funktionale Kombination der erfindungsgemäßen Beschichtung mit einem besonders hitzebeständigen Gewebe wird dadurch erreicht, dass dieses zumindest 35 % PBI und/oder zumindest 58 % Para-Aramid aufweist. Diese Werte können mit maximal 40 % PBI und/oder maximal 65 % Para-Aramid kombiniert werden.

Die Beschichtung kann hierbei in Form von sich abwechselnden auf einer Linie liegenden Streifen, und dazwischen ausgebildeten, hierzu senkrechten Streifen ausgeführt werden.

Sämtliche Streifen können gleich dimensioniert sein und insbesondere eine Rechteckform mit einer kurzen Seite aufweisen, die etwa ein Drittel bis ein Viertel der langen Seite beträgt. Der Abstand zwischen den auf einer Linie liegenden Streifen und den dazwischen ausgebildeten, hierzu senkrechten Streifen kann in etwa der kurzen Seite entsprechen. Die zu der angesprochenen Linie senkrecht ausgeführten Streifen können symmetrisch zu dieser Linie sein. Benachbarte Reihen von auf einer Linie liegenden und hierzu senkrechten Streifen können bezüglich einander derart versetzt sein, dass sich zwischen zwei zu der angesprochenen Linie senkrechten Streifen ein hierzu paralleler Streifen der benachbarten Reihe befindet. Hierdurch ergibt sich auch senkrecht zu der angesprochenen Linie eine Abfolge von auf einer Linie befindlichen und hierzu senkrechten Streifen. Die angesprochenen Linien können diagonal, insbesondere unter etwa 45°, zur Kett- und Schussrichtung des Gewebes verlaufen.

Es sei jedoch betont, dass die erfindungsgemäße partielle Beschichtung in beliebigen anderen Mustern, wie z.B. als Kreise, Dreiecke oder als Wabenmuster aufgebracht sein kann. Innerhalb der "Waben" können sechseckige Flächen beschichtet sein, und Stege können von diesen Flächen zu den Wabenlinien verlaufen. Ferner kann die Beschichtung als Namenszug, Logo oder dergleichen aufgetragen werden.

### Beispiele

Verschiedene Ausführungsformen des im Rahmen der Erfindung verwendeten Gewebes wurden zusammen mit ähnlichen Geweben getestet und verglichen. Hierbei ergeben sich folgende Ergebnisse.

| Gewebe | Auftrag | Wasserdurchgangswiderstand Ret nach DIN EN ISO 11092:2014 [m²Pa/W] | Scheuerbeständigkeit nach DIN EN ISO 12947-2:2015 [Touren] |
|---|---|---|---|
| Ohne Beschichtung | | 4,0132 | 20.000 |
| Partielle Beschichtung, Flächendeckung ca. 35% | 20 g/m² | 4,5875 | 30.000 |
| Partielle Beschichtung, Flächendeckung ca. 35% | 30 g/m² | 5,5492 | 30.000 |
| Partielle Beschichtung, Flächendeckung ca. 75% | 100 g/m² | | > 120.000 |
| Vollflächige Beschichtung (Flächendeckung 100%) | > 40 g/m² | nicht messbar, keine Atmungsaktivität | > 120.000 |

Es zeigt sich somit, dass bei einer Beschichtung von 20 bis 30 g/m² und einer Flächendeckung von etwa 35% der Wasserdampfdurchgangswiderstand nicht nennenswert erhöht wird. Demgegenüber erhöht sich die Scheuerbeständigkeit verglichen mit einem nicht beschichteten Gewebe um etwa 50%.

## Patentansprüche

1. Kleidungsstück für den Einsatz bei hohen Temperaturen, wie zum Beispiel Feuerwehr-Einsatzanzug, mit einem Außengewebe aus hitzebeständigem Material, das flächig mit einer Keramikbeschichtung versehen ist, **dadurch gekennzeichnet, dass** die Keramikbeschichtung das Gewebe zu 20 %, insbesondere 30 %, bis 40 %, insbesondere etwa 35 % bedeckt, wobei die das Gewebe teilweise bedeckende Beschichtung mit 20 bis 30 g/m² aufgebracht ist.

2. Kleidungsstück nach Anspruch 1,
**dadurch gekennzeichnet, dass**
die Keramikbeschichtung die Bestandteile eine gemahlene Keramik, insbesondere mit Silizium, Polyurethan, ein Acrylat, insbesondere ein Polyacrylsäurederivat und/oder ein modifiziertes Polyisocyanat, Phosphor und/oder Pigmente aufweist.

3. Kleidungsstück nach einem der vorangehenden Ansprüche,
**dadurch gekennzeichnet, dass**
der Wasserdampfdurchgangswiderstand gemessen nach EN 31092 maximal 10 m² Pa/W beträgt.

4. Kleidungsstück nach einem der vorangehenden Ansprüche,
**dadurch gekennzeichnet, dass**
der Wasserdampfdurchgangswiderstand Ret gemessen nach DIN EN ISO 11092:2014 maximal 6 m²Pa/W, und insbesondere maximal 5,55 m²Pa/W beträgt.

5. Kleidungsstück nach einem der vorangehenden Ansprüche,
**dadurch gekennzeichnet, dass**
die Scheuerbeständigkeit des Außengewebes gemessen nach DIN EN ISO 12947-2:2015 mindestens 18.000 Touren insbesondere mindestens 20.000 Touren beträgt.

6. Kleidungsstück nach einem der vorangehenden Ansprüche,
**dadurch gekennzeichnet, dass**
die Scheuerbeständigkeit des Außengewebes, verglichen mit demselben, jedoch nicht beschichteten Außengewebe um zumindest 40 %, bevorzugt zumindest 50 % vergrößert ist.

7. Kleidungsstück nach einem der vorangehenden Ansprüche,
**dadurch gekennzeichnet, dass**
das Gewebe mindestens 35 % und/oder maximal 40 % PBI und/oder mindestens 58 % und/oder maximal 65 % Para-Aramid aufweist.

## Claims

1. Garment for use at high temperatures, such as, for example, a fire-fighting suit, comprising an outer fabric of heat-resistant material which is provided over its surface with a ceramic coating, **characterised in that** the ceramic coating covers the fabric to an extent of 20%, in particular 30%, to 40%, in particular about 35%, the coating partially covering the fabric being applied at 20 to 30 g/m².

2. Garment according to claim 1,
**characterised in that**
the ceramic coating comprises the components a ground ceramic, in particular comprising silicon, polyurethane, an acrylate, in particular a polyacrylic acid derivative and/or a modified polyisocyanate, phosphorus and/or pigments.

3. Garment according to any one of the preceding claims,
**characterised in that**
the water vapour transmission resistance measured according to EN 31092 is at most 10 m² Pa/W.

4. Garment according to any one of the preceding claims,
**characterised in that**
the water vapour transmission resistance Ret measured according to DIN EN ISO 11092:2014 is at most 6 m²Pa/W, and in particular at most 5.55 m²Pa/W.

5. Garment according to any one of the preceding claims,
**characterised in that**
the abrasion resistance of the outer fabric measured according to DIN EN ISO 12947-2:2015 is at least 18,000 cycles, in particular at least 20,000 cycles.

6. Garment according to any one of the preceding claims,
**characterised in that**
the abrasion resistance of the outer fabric is increased by at least 40%, preferably at least 50%, compared to the same but uncoated outer fabric.

7. Garment according to any one of the preceding claims,
**characterised in that**
the fabric comprises at least 35% and/or at most 40% PBI and/or at least 58% and/or at most 65% para-aramid.

## Revendications

1. Vêtement pour l'utilisation à des températures élevées, comme par exemple une tenue de pompier, avec un tissu externe en matériau résistant à la chaleur qui est doté à plat d'un revêtement céramique, **caractérisé en ce que** le revêtement céramique recouvre le tissu à raison de 20 %, en particulier 30 %, jusqu'à 40 %, en particulier environ 35 %, dans lequel le revêtement recouvrant partiellement le tissu est appliqué avec 20 à 30 g/m².

2. Vêtement selon la revendication 1,
caractérisé en ce
le revêtement céramique présente les constituants que sont une céramique broyée, en particulier avec du silicium, du polyuréthane, un acrylate, en particulier un dérivé d'acide polyacrylique et/ou un polyisocyanate modifié, du phosphore et/ou des pigments.

3. Vêtement selon l'une quelconque des revendications précédentes,
**caractérisé en ce**
**que** la résistance au passage de vapeur d'eau mesurée selon la norme EN 31092 est au maximum de 10 m² Pa/W.

4. Vêtement selon l'une quelconque des revendications précédentes,
caractérisé en ce
la résistance au passage de vapeur d'eau Ret mesurée selon la norme DIN EN ISO 11092:2014 est d'au maximum 6 m²Pa/W et en particulier d'au maximum 5,55 m²Pa/W.

5. Vêtement selon l'une quelconque des revendications précédentes,
**caractérisé en ce**
**que** la résistance à l'abrasion du tissu externe mesurée selon la norme DIN EN ISO 12947-2:2015 est d'au moins 18 000 tours, en particulier au moins 20 000 tours.

6. Vêtement selon l'une quelconque des revendications précédentes,
**caractérisé en ce**
**que** la résistance à l'abrasion du tissu externe, comparée au même tissu externe mais non recouvert est augmentée d'au moins 40 %, de préférence d'au moins 50 %.

7. Vêtement selon l'une quelconque des revendications précédentes,
**caractérisé en ce que**
le tissu présente au moins 35 % et/ou au maximum 40 % de PBI et/ou au moins 58 % et/ou au maximum 65 % de para-aramide.
